# EUROPÄISCHE PATENTSCHRIFT

(11) **EP 0 924 010 B1**
(45) Veröffentlichungstag und Bekanntmachung des Hinweises auf die Patenterteilung: **04.09.2002**
(21) Anmeldenummer: 98123408.1
(22) Anmeldetag: 09.12.1998
(51) Int. Cl.: B22D 11/04

(54) **Verfahren zur Herstellung eines Kokillenkörpers und Kokillenkörper**
Mould and method of production of a mould
Lingotière pour la coulée continue et procédé de sa fabrication

(30) Priorität: 17.12.1997 DE 19756164
(43) Veröffentlichungstag der Anmeldung: 23.06.1999
(73) Patentinhaber: KM Europa Metal Aktiengesellschaft, D-49023 Osnabrück (DE)
(72) Erfinder: Hemschemeier, Hans-Jürgen, 49477 Ibbenbüren (DE); Rode, Dirk, Dr., 49088 Osnabrück (DE); Rethmann, Ralf, 49088 Osnabrück (DE)

(56) Entgegenhaltungen:
- PATENT ABSTRACTS OF JAPAN vol. 006, no. 065 (M-124), 24. April 1982 & JP 57 007361 A (MISHIMA KOSAN CO LTD), 14. Januar 1982
- PATENT ABSTRACTS OF JAPAN vol. 004, no. 147 (M-036), 16. Oktober 1980 & JP 55 100851 A (KAWASAKI STEEL CORP;OTHERS: 01), 1. August 1980
- PATENT ABSTRACTS OF JAPAN vol. 012, no. 149 (M-694), 10. Mai 1988 & JP 62 270249 A (FUJIKI KOSAN KK), 24. November 1987
- PATENT ABSTRACTS OF JAPAN vol. 013, no. 178 (M-819), 26. April 1989 & JP 01 011054 A (KOBE STEEL LTD), 13. Januar 1989

## Beschreibung

Die Erfindung betrifft einerseits ein Verfahren zur Herstellung eines Kokillenkörpers gemäß den Merkmalen im Oberbegriff des Anspruchs 1 und andererseits einen Kokillenkörper gemäß den Merkmalen im Oberbegriff des Anspruchs 5.

Die Kokille ist eines der wichtigsten Bauteile einer Stranggießanlage. In ihr beginnt die Erstarrung der Schmelze. Der prinzipielle Aufbau besteht in der Regel aus einer äußeren Stahlkonstruktion und dem eigentlichen formgebenden Teil der Kokille, dem Kokillenkörper. Der Kokillenkörper besteht heute fast ausschließlich aus Kupfer oder einer Kupferlegierung. Der Stahlmantel hat die Aufgabe, den Kokillenkörper zu positionieren und den zur Kühlung erforderlichen Wasserkreislauf sicherzustellen.

Die Verschleißfestigkeit von Kupferlegierungen ist relativ gering. Insbesondere am Fuß des Kokillenkörpers besteht die Gefahr einer erhöhten Reibung zwischen Stahlstrang und der Wand des Kokillenkörpers infolge von Differenzen zwischen Kokillenkörpergeometrie und Schrumpfverhalten des Stahls oder infolge einer unzureichenden Führung des Strangs unterhalb der Kokille. Hierdurch kann ein erheblicher Abrieb mit einer entsprechenden Formänderung des Kokillenkörpers auftreten.

Aus Gründen des Verschleißschutzes wird der Kokillenkörper daher mit einer inneren Beschichtung aus einem verschleißfesten Werkstoff, wie Nickel oder Chrom, versehen. Ein solcher Kokillenkörper mit Verschleißschutzschicht geht beispielsweise aus der DE 31 42 196 C2 hervor. Hierdurch kann eine Verbesserung des Reibverhaltens und damit eine Erhöhung der Standzeit des Kokillenkörpers erreicht werden.

Eine Chrombeschichtung zeichnet sich in diesem Zusammenhang durch ihre gegenüber Nickel größere Härte und den damit verbundenen besseren Verschleißschutz aus. Eine galvanische Beschichtung der Innenfläche mit Hartchrom bietet daher einen wirksamen Verschleißschutz.

Durch die unterschiedlichen Wärmeausdehnungskoeffizienten der Werkstoffe von Kokillenkörper und der Verschleißschutzschicht kommt es jedoch zu erheblichen Spannungen in der Verschleißschutzschicht. Hierunter leidet die Haftfestigkeit und es besteht die Gefahr des Abplatzens oder der Ausbildung von Rissen.

Der Erfindung liegt daher ausgehend vom Stand der Technik die Aufgabe zugrunde, ein Verfahren aufzuzeigen zur Herstellung von Kokillenkörpern aus einer aushärtbaren Kupferlegierung und einer inneren Verschleißschutzschicht aus Chrom mit einer verbesserten Haftung zwischen Kokillenkörper und Verschleißschutzschicht. Ferner zielt die Erfindung auf einen qualitativ verbesserten Kokillenkörper ab, welcher höhere Standzeiten ermöglicht.

Die Lösung des verfahrensmäßigen Teils dieser Aufgabe besteht nach der Erfindung in einem Kokillenkörper gemäß Anspruch 1.

Demgemäß wird der aus einer aushärtbaren Kupferlegierung bestehende Kokillenkörper nach dem Lösungsglühen mit einer inneren Beschichtung aus Chrom versehen und im Anschluß daran ausgehärtet.

Durch diese Wärmebehandlung wird die anfangs sehr hohe Härte der Verschleißschutzschicht verringert mit der Folge einer Duktilitätserhöhung. Die Unterschiede in den Werkstoffeigenschaften der Kupferlegierung des Kokillenkörpers und der Verschleißschutzschicht aus Chrom sind dann geringer, wodurch die Gefahr einer Schädigung der Chromschicht durch die unterschiedlichen Eigenschaften wesentlich verringert wird.

Bei dem Kokillenkörper kann es sich grundsätzlich um ein einteiliges Kokillenrohr oder auch um eine mehrteilige Gießform, beispielsweise eine Plattenkokille handeln.

Nach den Merkmalen des Anspruchs 2 wird die Aushärtung unter Schutzgas in einer reduzierenden Atmosphäre vorgenommen. Hierbei wird der Kokillenkörper auf seine Endfestigkeit gebracht.

Die Aushärtetemperatur wird auf die angestrebte Härte der Verschleißschutzschicht abgestimmt, um ein zu starkes Erweichen der Chromschicht zu vermeiden. Vorzugsweise wird die Aushärtung bei einer Temperatur zwischen 400 °C und 550 °C durchgeführt (Anspruch 3). Sehr gute Ergebnisse wurden in praktischen Versuchen mit einer Temperatur von 460 °C unter Schutzgas erzielt, wobei die Dauer der Wärmebehandlung 10 Stunden betrug. Hierbei wird eine Härte der Verschleißschutzschicht von 650 HV bis 700 HV (Vickers-Härte) angestrebt. Die Verschleißschutzschicht besitzt dann eine ausreichend hohe Härte, jedoch aufgrund der höheren Duktilität eine günstigere Haftfestigkeit und eine geringere Neigung zur Rißbildung.

Eine vorteilhafte Weiterbildung des erfindungsgemäßen Verfahrens ist in der Maßnahme des Anspruchs 4 zu sehen. Danach wird die Verschleißschutzschicht zweilagig ausgebildet, indem nach dem Aushärten die innere Oberfläche zusätzlich hartverchromt wird. Die Chromschicht wird vorzugsweise elektrolytisch abgeschieden.

Auf diese Weise wird eine Mehrschichtverchromung mit einem graduellen Übergang der Härten erreicht. Die Gefahr von Rißbildungen und Abplatzungen wird hierdurch deutlich verringert. Ferner ist es möglich, durch diese Maßnahme größere Schichtdicken der Verschleißschutzschicht aus Chrom zu realisieren.

Ein erfindungsgemäßer Kokillenkörper ist gegenständlich in den Merkmalen des Anspruchs 5 charakterisiert. Kernpunkt bildet die Maßnahme, daß die Härte der Verschleißschutzschicht von der strangseitigen Oberfläche in Richtung zum Kokillenkörper abnimmt.

Hierdurch können die aus den unterschiedlichen Werkstoffeigenschaften am Schichtübergang von Kokillenkörper und Verschleißschutzschicht resultierenden Materialbelastungen verringert werden.

Die Härte kann ausgehend von der Kupferlegierung stufenweise erhöht werden. Hierbei findet eine Steigerung statt von der weichen Kupferlegierung des Kokillenkörpers über die rohrseitige Chromschicht mit höherer Härte bis hin zur höchsten Härte der strangseitigen Chromschicht (Anspruch 6).

Nach den Merkmalen des Anspruchs 7 besitzt die rohrseitige Chromschicht eine Härte zwischen 500 HV und 850 HV, wohingegen die strangseitige Chromschicht eine Härte zwischen 850 HV und 1050 HV aufweist.

Die Schichtdicken von rohrseitiger und strangseitiger Chromschicht liegen vorzugsweise jeweils zwischen 100 µm und 150 um, wobei eine Gesamtschichtdicke von ca. 250 um als für die Praxis besonders günstig angesehen wird.

Die Verschleißschutzschicht kann eine in Gießrichtung konstante Dicke aufweisen. Grundsätzlich ist es aber auch möglich, daß die Dicke der Verschleißschutzschicht in Gießrichtung zunimmt. Hierdurch wird eine hohe Wandtemperatur im Gießspiegelbereich gewährleistet bei gleichzeitiger Zunahme des Verschleißschutzes in Gießrichtung. Auf diese Weise kann eine effektive Abstimmung der für die Erstarrung zur Verfügung stehenden Kühlstrecke der Kokille hinsichtlich des Schrumpfverhaltens des Stranges erfolgen. Die Veränderung der Beschichtungsdicke kann linear oder stufenförmig erfolgen.

Die Erfindung ist nachfolgend anhand eines in der Figur 1 dargestellten Ausführungsbeispiels beschrieben.

Die Figur 1 veranschaulicht ein Kokillenrohr 1 zum Stranggießen von Stahl. Das Kokillenrohr 1 besitzt einen Formhohlraum 2, dessen Querschnitt am eingießseitigen Stirnende 3 größer als am strangaustrittsseitigen Fußende 4 bemessen ist.

Der Grundkörper 5 des Kokillenrohrs 1 besteht aus einer Kupferlegierung vorzugsweise auf Kupfer/Chrom/Zirkon-Basis (CuCrZr).

Auf der Innenseite 6 ist das Kokillenrohr 1 mit einer Verschleißschutzschicht 7 aus Chrom versehen. Die Verschleißschutzschicht 7 ist zweilagig ausgebildet, wobei die Härte der Verschleißschutzschicht 7 von der strangseitigen Oberfläche 8 in Richtung zum Kokillenrohr 1 bzw. der Innenseite 6 des Kokillenrohrs 1 abnimmt.

Hierzu ist die Verschleißschutzschicht 7 aus zwei einzelnen Verschleißschutzschichten, den Chromschichten 9 und 10 mit unterschiedlicher Härte aufgebaut. Die rohrseitige Chromschicht 9 besitzt vorzugsweise eine Härte von 650 HV. Die strangseitige Chromschicht 10 ist demgegenüber mit einer Härte von 1000 bis 1050 HV härter.

Zur Erzeugung der ersten Chromschicht 9 ist das Kokillenrohr 1 bzw. dessen Grundkörper 5 im lösungsgeglühten Zustand verchromt und anschließend in einer Wärmebehandlung ausgehärtet worden. So erhält der Kokillenkörper 1 seine Endfestigkeit. Nach der Auslagerung weist die Chromschicht 9 dann eine Härte von 650 HV auf. Zur Erhöhung des Verschleißschutzes wird in einem weiteren Beschichtungsvorgang die zweite Chromschicht 10 aufgetragen, welche eine Härte von 1050 HV besitzt.

Die Verschleißschutzschicht 7 ist insgesamt 250 µm dick, wobei die Schichtdicke der Chromschicht 9 100 µm und die Schichtdicke der Chromschicht 10 150 µm beträgt.

Der Vorteil der zweilagigen Verschleißschutzschicht 7 liegt in einer verringerten Differenz zwischen Härte und Duktilität am Übergang vom Grundkörper 5 zur Chromschicht 9 unter Gewährleistung einer hohen Härte an der strangseitigen Oberfläche 8 durch die Chromschicht 10.

### Bezugszeichenaufstellung

- 1 -: Kokillenrohr
- 2 -: Formhohlraum
- 3 -: Stirnende v. 1
- 4 -: Fußende v. 1
- 5 -: Grundkörper v. 1
- 6 -: Innenseite
- 7 -: Verschleißschutzschicht
- 8 -: strangseitige Oberfläche
- 9 -: rohrseitige Chromschicht
- 10 -: strangseitige Chromschicht

## Patentansprüche

1. Verfahren zur Herstellung eines aus einer aushärtbaren Kupferlegierung bestehenden formgebenden Kokillenkörpers einer Kokille für eine Stranggießanlage, bei welchem der Kokillenkörper mit einer inneren Verschleißschutzschicht aus Chrom versehen wird, **dadurch gekennzeichnet, daß** der Kokillenkörper lösungsgeglüht, anschließend die Verschleißschutzschicht auf den Kokillenkörper aufgebracht und danach der Kokillenkörper ausgehärtet wird.

2. Verfahren nach Anspruch 1, **dadurch gekennzeichnet, daß** die Aushärtung in einer Schutzgasatmosphäre vorgenommen wird.

3. Verfahren nach Anspruch 1 oder 2, **dadurch gekennzeichnet, daß** die Aushärtung bei einer Temperatur zwischen 400 °C und 550 °C durchgeführt wird.

4. Verfahren nach einem der Ansprüche 1 bis 3, **dadurch gekennzeichnet, daß** eine zweilagige Verschleißschutzschicht (7) ausgebildet wird, indem nach dem Aushärten die innere Oberfläche (8) zusätzlich hartverchromt wird.

5. Kokillenkörper aus einer aushärtbaren Kupferlegierung für die Kokille einer Stranggießanlage, welcher eine innere Verschleißschutzschicht (7) aus Chrom aufweist, **dadurch gekennzeichnet, daß** die Härte der Verschleißschutzschicht (7) von der strangseitigen Oberfläche (8) in Richtung zum Kokillenkörper (1) abnimmt.

6. Kokillenkörper nach Anspruch 5, **dadurch gekennzeichnet, daß** die Verschleißschutzschicht (7) aus zwei Chromschichten (9, 10) unterschiedlicher Härte besteht, wobei die strangseitige Chromschicht (10) härter als die rohrseitige Chromschicht (9) ist.

7. Kokillenkörper nach Anspruch 6, **dadurch gekennzeichnet, daß** die rohrseitige Chromschicht (9) eine Härte zwischen 500 HV und 850 HV und die strangseitige Chromschicht (10) eine Härte zwischen 850 HV und 1050 HV besitzt.

## Claims

1. Method for production of a shaping chill body made of a hardenable copper alloy for a chill for a continuous casting installation, wherein the chill body is provided with an inner wear-prevention coating of chromium, **characterised in that** the chill body is solution heat treated, then the wear-prevention coating is applied to the chill body and then the chill body is hardened.

2. Method according to claim 1, **characterised in that** the hardening is carried out in a protective gas atmosphere.

3. Method according to claim 1 or 2, **characterised in that** the hardening is carried out at a temperature between 400°C and 550°C.

4. Method according to one of claims 1 to 3, **characterised in that** a two-layer wear-prevention coating (7) is formed **in that** after the hardening the inner surface (8) is additionally hard chromed.

5. Chill body made of a hardenable copper alloy for the chill of a continuous casting installation which exhibits an inner wear-prevention coating (7) of chromium, **characterised in that** the hardness of the wear-prevention coating (7) decreases from the surface (8) on the casting side towards the chill body (1).

6. Chill body according to claim 5, **characterised in that** the wear-prevention coating (7) consists of two chromium coatings (9, 10) of different hardness, the chromium coating (10) on the casting side being harder than the chromium coating (9) on the tube side.

7. Chill body according to claim 6, **characterised in that** the chromium coating (9) on the tube side has a hardness between 500 HV and 850 HV and the chromium coating (10) on the casting side has a hardness between 850 HV and 1050 HV.

## Revendications

1. Procédé de fabrication d'un corps de coquille de façonnage constitué d'un alliage de cuivre durcissable, d'un moule pour installation de coulée continue, dans lequel le corps de coquille est muni d'une couche interne de protection contre l'usure faite de chrome,
**caractérisé en ce que**
le corps de coquille est recuit avec mise en solution, puis la couche de protection contre l'usure est déposée sur le corps de coquille et ensuite le corps de coquille est durci.

2. Procédé selon la revendication 1,
**caractérisé en ce qu'**
on procède au durcissement dans une atmosphère de gaz protecteur.

3. Procédé selon la revendication 1 ou 2,
**caractérisé en ce qu'**
on conduit le durcissement à une température comprise entre 400°C et 550°C.

4. Procédé selon l'une des revendications 1 à 3,
**caractérisé en ce qu'**
on forme une couche de protection contre l'usure (7) à deux strates, dans lequel après durcissement on chrome en outre avec du chrome dur pour durcir la surface interne (8).

5. Corps de coquille constitué d'un alliage de cuivre durcissable pour la coquille d'une installation de coulée continue, qui présente une couche interne de protection contre l'usure (7) constituée de chrome,
**caractérisé en ce que**
la dureté de la couche de protection contre l'usure (7) diminue à partir de la surface côté boudin (8) en direction du corps de coquille (1).

6. Corps de coquille selon la revendication 5,
**caractérisé en ce que**
la couche de protection contre l'usure (7) se compose de deux couches de chrome (9, 10) de duretés différentes, la couche de chrome côté boudin (10) étant plus dure que la couche de chrome côté tube (9).

7. Corps de coquille selon la revendication 6,
**caractérisé en ce que**
la couche de chrome côté tube (9) possède une dureté comprise entre 500 HV et 850 HV et la couche de chrome côté boudin (10) possède une dureté comprise entre 850 HV et 1050 HV.
